# EUROPÄISCHE PATENTSCHRIFT

(11) **EP 0 310 973 B1**
(45) Veröffentlichungstag und Bekanntmachung des Hinweises auf die Patenterteilung: **12.05.1993**
(21) Anmeldenummer: 88116265.5
(22) Anmeldetag: 30.09.1988
(51) Int. Cl.: D06P 1/651, D06P 3/54, D06P 1/613, D06P 1/649

(54) **Egalisiermittel**
Levelling agent
Agent d'égalisation

(30) Priorität: 09.10.1987 DE 3734159
(43) Veröffentlichungstag der Anmeldung: 12.04.1989
(73) Patentinhaber: BAYER AG, 51368 Leverkusen (DE)
(72) Erfinder: Schulze, Hans, Dr., D-5000 Köln 80 (DE); Walz, Klaus, Dr., D-5090 Leverkusen 3 (DE); Bartkowiak, Frank, Dr., D-5000 Köln 80 (DE); Jakobs, Karlhans, Dipl.-Ing., D-5060 Bergisch Gladbach 2 (DE)

(56) Entgegenhaltungen:
- DE-B- 1 286 499
- FR-A- 2 258 483
- FR-A- 2 472 627
- TEXTIL PRAXIS INTERNATIONAL, vol. 28, no. 8, August 1973, LEINFELDEN,DE,Seiten 457 - 459; WECKLER: "Über Eigenschaften und Anwendungsmöglichkeiten wichtiger Carriertypen"
- DATABASE WPIL, no 85-156462 Derwent Publications Ltd, London, GB
- CHEMICAL ABSTRACTS, vol. 103, no. 5, September 1985,Columbus, Ohio, USA,Sakai Engineering K. K.: "Carrier dyeing of triacetate fibers",Seite 65; linke Spalte; ref. no. 72562

## Beschreibung

Gegenstand der Erfindung sind Egalisiermittel, die
I. 20 - 50 Gewichtsteile, insbesondere 20 - 35 Gewichtsteile, von Verbindungen der Formel worin
   - R₃: C₁-C₆-Alkyl, Cyclohexyl, Benzyl, Phenylethyl oder 2-Phenylisopropyl, deren Ringe durch C₁-C₄-Alkyl substituiert sein können, wobei die Reste R₃ gleich oder verschieden sein können und die Summe der C-Atome von (R₃)ₐ mindestens 4 ist,
   - a: 1 - 3, insbesondere 2 oder 3,
   - b: 0 - 5 und
   - R₂: Wasserstoff oder Methyl bedeuten,
II. 5 - 20 Gewichtsteile eines nichtionischen, anionischen oder amphoteren Emulgators und
III. 10 - 70, insbesondere 20 - 70, Gewichtsteile eines Carriers,
enthalten, sowie Verfahren zum Hochtemperaturfärben von Polyesterfasern und Polyester enthaltenden Materialien in Gegenwart dieser Egalisiermittel.

Vorzugsweise liegt das Gewichtsverhältnis von I:II:III bei 1-2:1:2-5.

Von den Komponenten I sind besonders diejenigen mit den Bedeutungen
- R₂: = Wasserstoff oder Methyl,
- R₃: = tert. Amyl oder Phenylethyl,
- a: = 2 oder 3 und
- b: = 3 - 5
zu nennen.

Beispiele für die Komponente I sind Anlagerungsprodukte von bis zu 7, insbesondere bis zu 5, Mol Ethylenoxid, das bis zu 20 % durch Propylenoxid ersetzt sein kann, an Cyclohexylphenol, Mono- und Di-tert.-butylphenol, Mono- und Di-tert.-amyl-phenol, Mono-, Di- und Triphenylethyl-phenol, Mono-, Di- und Triphenylisopropyl-phenol, Mono-, Di- und Tritolyl-phenol, Benzyl-phenylethyl-phenol und Methyl-phenylethyl-phenol.

Als Komponente II haben sich besonders nichtionische und anionische Emulgatoren bewährt. Sie dienen zum Emulgieren der Komponenten I und III in Wasser. Ihre Menge und Art werden so gewählt, daß die erfindungsgemäßen Egaliermittel im wäßrigen Färbebad emulgierbar sind. Sie können durch Vorversuche ermittelt werden.

Beispiele für Komponente II sind Anlagerungsprodukte von 8 und mehr Mol Ethylenoxid und gegegenenfalls Propylenoxid an pflanzliche Öle wie Rizinusöl oder Sojaöl, an C₁₈-C₂₂-Alkanole, C₈-C₁₂-Alkylphenole oder Phenyl-C₁-C₃-alkylphenole und außerdem Alkali-, Erdalkali- und Ammoniumsalze von aliphatischen und aromatischen Sulfonsäuren mit insgesamt mindestens 10 C-Atomen wie Dodecylbenzolsulfonsäure, Diisobutylnaphthalinsulfonsäure, α-Sulfofettsäuren oder Rizinoleyl-methyl-taurid. Die Emulgatoren können einzeln oder in Mischung verwendet werden. Bevorzugt sind Mischungen aus den genannten nichtionischen und anionischen Emulgatoren.

Als Komponente III der erfindungsgemäßen Zusammensetzung werden zur Optimierung der färberischen Eigenschaften als Carrier bezeichnete Wirkstoffe zugesetzt, die das Eindringen der Farbstoffe in die Faser erleichtern.

Verbindungen dieser Art und ihre Wirkungsweise werden beispielsweise von K.Jakobs in Textilpraxis International 1973, 9, S. 521-524, beschrieben.

Diese Substanzen können sowohl einzeln als auch in Mischung zugesetzt werden.

Beispiele für Komponente III sind aromatische Carbonsäureester, Kohlensäureester, Ether und Ketone, wie Benzoesäure-, Salicylsäure- und Terephthalsäureester, Diphenylcarbonat, Phenoxyethanol und Acetophenon, aromatische Kohlenwasserstoffe, Halogenkohlenwasserstoffe und Phenole wie Diphenyl, Tetralin, Mono-, Di- und Trichlorbenzol und -toluol und Phenylphenol sowie N-Alkylphthalimide. Eine besonders bevorzugte Komponente III sind N-Alkylphthalimide. Bevorzugte Alkylgruppen sind C₃-C₆-Alkylgruppen.

Die bei dem erfindungsgemäßen Färbeverfahren zur Anwendung gelangenden Dispersionsfarbstoffe sind die üblicherweise zum Färben von Polyester verwendeten Dispersionsfarbstoffe, wie sie beispielsweise im "Colour Index", Vol. 2, S. 2483 - 2741, 3. Edition (1971) beschrieben sind.

Das erfindungsgemäße Verfahren wird nach dem für das Färben mit Dispersionsfarbstoffen üblichen Verfahren unter Hochtemperaturbedingungen durchgeführt.

Die optimale Konzentration der erfindungsgemäßen Einstellungen kann durch Vorversuche leicht ermittelt werden. Sie liegt bei 1,0 bis 4,5 g pro Liter Färbeflotte.

Egalisiermittel, die Phenolether und Emulgatoren enthalten, sind aus der FR-A-2 258 483 bekannt.

Durch die Zugabe der erfindungsgemäßen Egalisiermittel zu den Färbebädern werden Emulsionen erhalten, die sich gleichzeitig durch eine ausgezeichnete Egalisierwirkung mit einer hervorragenden Dispergierwirkung auf die eingesetzten Farbstoffe und niedrige Schaumentwicklung während des Färbevorgangs auszeichnen.

Das Färben wird in der Weise vorgenommen, daß die Polyester-Materialien mit der die Egalisiermitteleinstellung und die Farbstoffe enthaltende Färbeflotte in bekannter Weise behandelt werden.

Hierbei werden die erfindungsgemäßen Egalisiermitteleinstellungen, die Dispersionsfarbstoffe und gegebenenfalls Mittel zur Regulierung des pH-Wertes, z. B. Natriumihydrogenphosphat als Puffer und Essigsäure, in ein warmes Färbebad von 50 bis 70°C gegeben und auf die Färbetemperatur von 90 bis 140°C, insbesondere 120 bis 140°C gebracht.

Die Färbedauer beträgt etwa 1 Stunde.

Nach den bisher üblichen Färbeverfahren mußte den Färbeflotten noch Dispergiermittel, z. B. sulfonierte Naphthalin-Formaldehyd-Kondensate, zugesetzt werden.

### Beispiele

Egalisiermitteleinstellungen: (angegeben in Gew.-%)
1)
   - 20 %: Tri-(phenylethyl)-phenol
   - 60 %: N-Butylphthalimid
   - 8 %: Stearylhexaethylenglykolether
   - 9 %: Rizinusöl, mit 30 Mol Ethylenoxid umgesetzt
   - 3 %: Ca-Dodecylbenzolsulfonat
2)
   - 20 %: Di-(phenylethyl)-phenol-triethylenglykolether
   - 60 %: N-Butylphthalimid
   - 8 %: Stearylhexaethylenglykolether
   - 9 %: Rizinusöl, mit 30 Mol Ethylenoxid umgesetzt
   - 3 %: Ca-Dodecylbenzolsulfonat
3)
   - 20 %: Di-(phenylethyl)-phenol-tetraethylenglykolether
   - 60 %: N-Butylphthalimid
   - 8 %: Oleyltetraethylenglykolether
   - 9 %: Rizinusöl, mit 30 Mol Ethylenoxid umgesetzt
   - 3 %: Ca-Dodecylbenzolsulfonat
4)
   - 20 %: Tri-(phenylethyl)-phenol-tripropylenglykolether
   - 60 %: N-Butylphthalimid
   - 8 %: Ölsäurehexaethylenglykolester
   - 9 %: Rizinusöl, mit 30 Mol Ethylenoxid umgesetzt
   - 3 %: Ca-Dodecylbenzolsulfonat
5)
   - 30 %: Tri-(phenylethyl)-phenol-tripropylenglykolether
   - 55 %: o-Kresotinsäuremethylester
   - 11 %: Rizinusöl, mit 30 Mol Ethylenoxid umgesetzt
   - 4 %: Ca-Dodecylbenzolsulfonat
6)
   - 30 %: Tri-(phenylethyl)-phenol-tetrapropylenglykolether
   - 53 %: 1,2,4-Trichlorbenzol
   - 7 %: Stearylhexaethylenglykolether
   - 5 %: Dodecylbenzolsulfonsäure-monoethanolaminsalz
   - 5 %: Addukt von 16 Mol Ethylenoxid an 1 Mol des Additionsproduktes von 2,7 Mol p-Vinyltoluol und 1 Mol Phenol
7)
   - 20 %: 2,4-Bis-(1,1-dimethylpropyl)-phenol-tetraethylenglykolether
   - 60 %: N-Alkylphthalimide (Alkyl = Propyl, Butyl, Pentyl)
   - 8 %: Stearylhexaethylenglykolether
   - 9 %: Rizinusöl, mit 30 Mol Ethylenoxid umgesetzt
   - 3 %: Ca-Dodecylbenzolsulfonat
8)
   - 30 %: 2,4-Bis-(1,1-dimethylpropyl)-phenol-pentaethylenglykolether
   - 14 %: N-Butylphthalimid
   - 16 %: o-Kresotinsäuremethylester
   - 8 %: Phthalsäuredimethylester
   - 8 %: Stearylhexaethylenglykolether
   - 8 %: Benzoesäure-n-butylester
   - 6 %: Diphenylcarbonat
   - 5 %: Dodecylbenzolsulfonsäure-monoethanolaminsalz
   - 5 %: Addukt von 16 Mol Ethylenoxid an 1 Mol des Additionsproduktes von 2,7 Mol p-Vinyltoluol und 1 Mol Phenol

### Färbebeispiele:

1. Eine Stückware, die in Kette und Schuß aus einem Polyester-Stapelfasergarn besteht, wird auf einer Jet-Färbeanlage im Flottenverhältnis von 1 : 15 in ein auf 50 - 60°C erwärmtes Färbebad eingebracht, das je Liter 0,2 g Farbstoff der Formel und 1,5 g Egalisiermitteleinstellung 2 enthält. Der pH-Wert des Bades wird mit 2 g/l Natriumdihydrogenphosphat und Essigsäure auf pH 4,5 - 5 eingestellt. Die so beschickte Färbeflotte wird in 90 Minuten auf 130°C erhitzt und 30 Minuten bei dieser Temperatur gehalten. Nach Abkühlen und Spülen erhält man eine gleichmäßig gefärbte, dunkle Rotfärbung. Hervorzuheben ist, daß während des Färbens, Abkühlens und Spülens trotz intensiver Flottenbewegung keinerlei Schaum in der Jet-Färbeanlage festzustellen war.
   Ein ähnlich gutes Ergebnis erzielt man, wenn man anstelle der Egalisiermitteleinstellung 2 die Egalisiermitteleinstellungen 1, 3 - 8 einsetzt.
2. Kreuzspulen aus einem texturierten Polyester-Filamentgarn werden im Flottenverhältnis von 1 : 10 in ein auf 60 - 70°C erwärmtes Färbebad gebracht, das je Liter 0,25 g des Farbstoffs der Formel und 2 g der Egalisiermitteleinstellung 1 enthält. Der pH-Wert des Bades wird mit 1 g/l Natriumdihydrogenphosphat und Essigsäure auf pH 4,5 - 5 eingestellt. Die so beschickte Färbeflotte wird in 90 Minuten auf 130°C erhitzt und 30 Minuten bei dieser Temperatur gehalten. Nach Abkühlen und Spülen erhält man eine gleichmäßig gefärbte, dunkle Rotfärbung. Hervorzuheben ist, daß während des Färbens, Abkühlens und Spülens trotz intensiver Flottenbewegung keinerlei Schaum in der Jet-Färbeanlage festzustellen war.
   Ein ähnlich gutes Ergebnis erzielt man, wenn man anstelle der Egalisiermitteleinstellung 1 die Egalisiermitteleinstellungen 2 - 8 einsetzt.

## Patentansprüche

1. Egalisiermittel, die
I. 20 - 50 Gewichtsteile von Verbindungen der Formel worin
R₃ C₁-C₆-Alkyl, Cyclohexyl, Benzyl, Phenylethyl oder 2-Phenylisopropyl, deren Ringe durch C₁-C₄-Alkyl substituiert sein können, wobei die Reste R₃ gleich oder verschieden sein können und die Summe der C-Atome von (R₃)ₐ mindestens 4 ist,
a 1 - 3, insbesondere 2 oder 3,
b 0 - 5 und
R₂ Wasserstoff oder Methyl bedeuten,
II. 5 - 20 Gewichtsteile eines nichtionischen, anionischen oder amphoteren Emulgators und
III. 10 - 70 Gewichtsteile eines Carriers.
enthalten.

2. Egalisiermittel nach Anspruch 1, die als Komponente I Verbindungen mit
R₂ = Wasserstoff oder Methyl,
R₃ = tert.-Amyl oder Phenylethyl,
a = 2 oder 3 und
b = 3 - 5
enthalten.

3. Egalisiermittel nach den Ansprüchen 1 oder 2, die als Komponente II einen nichtionischen oder anionischen Emulgator oder deren Mischung enthalten.

4. Egalisiermittel nach Anspruch 3, die als Komponente II Anlagerungsprodukte von 8 und mehr Mol Ethylenoxid und gegebenenfalls Propylenoxid an pflanzlichen Ölen wie Rizinusöl oder Sojaöl, C₁₈-C₂₂-Alkanole, C₈-C₁₂-Alkylphenole oder Phenyl-C₁-C₃-alkylphenole und/oder Alkali-, Erdalkali- und Ammoniumsalze von aliphatischen und aromatischen Sulfonsäuren mit insgesamt mindestens 10 C-Atomen enthalten.

5. Egalisiermittel nach den Ansprüchen 1 - 4, die als Komponente III aromatische Carbonsäureester, Kohlensäureester, Ether, Ketone, Kohlenwasserstoffe oder Halogenkohlenwasserstoffe, Phenole oder N-Alkylphthalimide enthalten.

6. Egalisiermittel nach Anspruch 5, die als Komponente III N-Alkylphthalimide enthalten.

7. Egalisiermittel nach den Ansprüchen 1 - 5, die die Komponenten I, II und III im Gewichtsverhältnis 1-2:1:2-5 enthalten.

8. Verfahren zum Färben von Polyesterfasern und Polyester enthaltenden Materialien bei Temperaturen von 90 - 140°C, dadurch gekennzeichnet, daß man Egalisiermittel des Anspruchs 1 verwendet.

## Claims

1. Levelling agents containing
I. 20 - 50 parts by weight of compounds of the formula in which
R₃ denotes C₁-C₆-alkyl, cyclohexyl, benzyl, phenylethyl or 2-phenylisopropyl, the rings of which can be substituted by C₁-C₄-alkyl, it being possible for the radicals R₃ to be identical or different and the sum of the C atoms of (R₃)ₐ being at least 4,
a denotes 1 - 3, in particular 2 or 3,
b denotes 0 - 5, and
R₂ denotes hydrogen or methyl,
II. 5 - 20 parts by weight of a non-ionic, anionic or amphoteric emulsifier, and
III. 10 - 70 parts by weight of a carrier.

2. Levelling agents according to Claim 1, containing as component I compounds where
R₂ = hydrogen or methyl,
R₃ = tert.-amyl or phenylethyl,
a = 2 or 3, and
b = 3 - 5

3. Levelling agents according to Claims 1 or 2, containing as component II a non-ionic or anionic emulsifier or a mixture thereof.

4. Levelling agents according to Claim 3, containing as component II adducts of 8 or more mol of ethylene oxide and, if desired, propylene oxide with vegetable oils such as castor oil or soya bean oil, C₁₈-C₂₂-alkanols, C₈-C₁₂-alkylphenols or phenyl-C₁-C₃-alkylphenols and/or alkali metal, alkaline earth metal and ammonium salts of aliphatic and aromatic sulphonic acids having a total of at least 10 C atoms.

5. Levelling agents according to Claims 1 - 4, containing as component III aromatic carboxylic esters, carbonic esters, ethers, ketones, hydrocarbons or halohydrocarbons, phenols or N-alkylphthalimides.

6. Levelling agents according to Claim 5, containing as component III N-alkylphthalimides.

7. Levelling agents according to Claims 1 - 5, containing the components I, II and III in a weight ratio of 1-2:1:2-5.

8. Process for the dyeing of polyester fibres and polyester-containing materials at temperatures from 90 - 140°C, characterised in that levelling agents of Claim 1 are used.

## Revendications

1. Agents d'égalisation contenant
I. 20 à 50 parties en poids de composés de formule dans laquelle
R₃ signifie alkyle en C₁-C₆, cyclohexyle, benzyle, phényléthyle ou 2-phénylisopropyle, dont les noyaux peuvent être substitués par de l'alkyle en C₁-C₄, les restes R₃ pouvant être identiques ou différents et la somme des atomes de carbone de (R₃)ₐ étant au moins égale à 4,
a signifie un nombre de 1 à 3, en particulier 2 ou 3,
b signifie un nombre de 0 à 5 et
R₂ signifie hydrogène ou méthyle,
II. 5 à 20 parties en poids d'un émulsifiant non-ionique, anionique ou amphotère, et
III. 10 à 70 parties en poids d'une substance de support.

2. Agents d'égalisation selon la revendication 1, contenant comme composant I des composés dans lesquels
R₂ = hydrogène ou méthyle,
R₃ = amyle tertiaire ou phényléthyle,
a = 2 ou 3
b = un nombre de 3 à 5.

3. Agents d'égalisation selon les revendications 1 ou 2, contenant comme composant II un émulsifiant non-ionique ou anionique ou leurs mélanges.

4. Agents d'égalisation selon la revendication 3, contenant comme composant II les produits d'addition de 8 et plus de moles d'oxyde d'éthylène et éventuellement d'oxyde de propylène sur des huiles minérales comme l'huile de ricin ou l'huile de soja, des alcanols en C₁₈-C₁₂, des alkylphénols en C₈-C₁₂ ou des phényl-C₁-C₃-alkylphénols et/ou des sels de métaux alcalins, alcalino-terreux et d'ammonium d'acides sulfoniques aliphatiques ou aromatiques avec au total au moins 10 atomes de carbone.

5. Agents d'égalisation selon les revendications 1 à 4, contenant comme composant III des esters d'acides carboxyliques aromatiques, des esters d'acide carbonique, des éthers, des cétones, des hydrocarbures ou des hydrocarbures halogénés, des phénols ou des N-alkylphtalimides.

6. Agents d'égalisation selon la revendication 5, contenant comme composant III un ou plusieurs N-alkylphtalimides.

7. Agents d'égalisation selon les revendications 1 à 5, contenant les composants I, II et III dans un rapport en poids de 1-2:1:2-5.

8. Procédé pour la teinture de fibres de polyester et de substances contenant du polyester à des temépratures de 90 à 140°C, caractérisé en ce que l'on utilise des agents d'égalisation selon la revendication 1.
